# EUROPÄISCHE PATENTANMELDUNG

(11) **EP 1 759 787 A1**
(43) Veröffentlichungstag der Anmeldung: **07.03.2007**
(21) Anmeldenummer: 06017026.3
(22) Anmeldetag: 16.08.2006
(51) Int. Cl.: B22C 9/02, B22C 5/04

(54) **Verfahren zum Behandeln von Giessereiformstoffen**

(30) Priorität: 31.08.2005 DE 102005041519
(71) Anmelder: Klein Anlagenbau AG, 57572 Niederfischbach (DE)
(72) Erfinder: Federhen, Bernd, Dipl.-Ing., 57078 Siegen (DE); Jendrock, Markus, 57572 Niederfischbach-Oberasdorf (DE); Schmidt, Heinz, 57572 Niederfischbach (DE)
(74) Vertreter: Hiebsch, Gerhard F.

(57) **Zusammenfassung**

Bei einem Verfahren zum Behandeln von Kernsand und Bindemittel enthaltenden Gießereiformstoffen, wird der mit anorganischem/anorganischen Bindemittel/n gebundene Kernsand (Sₖ) nach einem Gießvorgang in noch temperiertem Zustand von dabei entstandenen Gussstücken (M₁) trocken getrennt, trocken zerkleinert sowie der temperierte Kernsand in zwei Teilströme (T₁, T₂) unterteilt (Station E₁). Nach dem Teilungsvorgang wird ein Teilstrom (T₁) zwischengepuffert sowie ein anderer -- zu regenerierender -- Teilstrom (T₂) einem Flüssigkeit enthaltenden Reaktor (NR) zugeführt, in dem der eingebrachte Sand nass regeneriert wird, bis die Kornoberfläche ausreichend von Binderresten und Produkten des Gussvorganges gereinigt ist. Anschließend wird dieser Teilstrom mit dem anderen Teilstrom (T₁) vermischt (Station G₁), wobei der zweite Teilstrom (T₂) durch die Wärme des ersten Teilstroms (T₁) getrocknet sowie der erste Teilstrom (T₁) durch die Verdampfungswärme der Feuchtigkeit des zweiten Teilstroms (T₂) gekühlt wird.

## Beschreibung

Die Erfindung betrifft ein Verfahren zum Behandeln von Kernsand und Bindemittel enthaltenden Gießereiformstoffen.

Ein Verfahren zum Mischen von Kernsand und organische Bindemittel enthaltenden Gießereiformstoffen beschreibt EP 0 445 436 B1, bei dem das Mischgut von einem Mischraum in einen davon durch Einbaukörper getrennten anderen Mischraum befördert sowie die Mischgutrotation in der von den Einbaukörpern bestimmten Ebene abgebremst wird; dadurch wird eine hohe Mischintensität erreicht. Auch wird beschrieben, dass sich die Mischwirkung von Mischern mit rotierendem Mischwerkzeug durch Erhöhung der Mischwerkzeugdrehzahl solange steigern lässt, bis die Reibung des Mischgutes an der Mischbehälterwand nicht mehr ausreicht und das Mischgut als mehr oder minder kompakte Masse der Drehbewegung des Mischwerkzeuges folgt. Damit sind die für den Mischvorgang erforderlichen Reib-, Zerteil- und Umschichtkräfte begrenzt. Diese Eigenschaft macht sich besonders dann nachteilig bemerkbar, wenn auch viskose Komponenten im Mischgut vorhanden sind.

Der Sammelbegriff "Bindemittel" umfasst ein Produkt, welches sowohl gleichartige als auch verschiedenartige Stoffe miteinander zu verbinden vermag. Der Abbindevorgang erfolgt durch physikalisches Trocknen, durch Erstarren bzw. durch einen starken Viskositätsanstieg -- wie einen Schmelzvorgang -- oder durch chemische Reaktionen. So sind beispielsweise im Straßenbau Bitumina und Teer Bindemittel für Gesteinskörner, und in dem Bereich feuerfester Materialien können Aluminiumphosphate als Bindemittel eingesetzt werden. Bei Baustoffen wiederum werden Zusatzstoffe wie Sand und Kies durch die Erhärtung der mit Wasser versetzten Bindebaustoffe abgebunden und verkittet.

Die Zuordnung von Bindemitteln hat sich in letzter Zeit geändert. Beispielsweise wird versucht, bislang gebräuchliche organische Bindemittel im Gießbereich für Kerne -- und zum Teil auch für Formen -- durch anorganische Bindemittel zu ersetzen, die ungiftig sind und ohne Gestank durch Feuchtigkeitsentzug ausgehärtet werden. Dabei handelt es sich beispielsweise um Wasserglas, Magnesiumsulfat, Natriumphosphat und ähnliche Stoffe.

Die Verfestigung eines in einen Kernkasten der Gießindustrie geschlossenen Sand-Binder-Gemisches geschieht durch Feuchtigkeitsentzug; es werden beispielsweise warme Kernkästen, Microwellen oder durch das Sand-Binder-Gemisch in den Kernkasten geleitete Heißluft eingesetzt. Nach dem Abguss der Gussstücke kann der harte Kern beispielsweise durch Rütteln, im Wasserbad oder durch Hochdruck-Wasserstrahlen aus den Gussstücken entfernt werden.

Von hoher Bedeutung ist, dass der Sand aus wirtschaftlichen Gründen dann wieder zum Herstellen neuer Kerne und Formen eingesetzt werden muss, was zu einem Sandkreislauf geführt hat. Werden die Kerne durch Wasser gelöst, so muss der gesamte Sand anschließend wieder so getrocknet werden, dass er für Transport mittels pneumatischer Förderung, für die Lagerung in Silos und für Dosiervorgänge beim nächsten Umlauf geeignet ist - mit anderen Worten: er muss rieselfähig sein, was eine Trocknung des Sandes voraussetzt.

Bekannt ist das Trocknen von Sand durch Wärmezufuhr, dank deren sich auch der Sand erwärmt. Da bei den eingesetzten Bindemittelarten die Aushärtung des Sandes durch Erwärmung erfolgt, bleibt warmer Sand für die Herstellung von Kernen i. w. ungeeignet. Aus diesem Grunde muss der Sand nach dem Trocknen gekühlt werden. Da beträchtliche Sandmengen im Umlauf sind -- es müssen Mengen von mehr als 10 t/h bearbeitet werden -- können der für Trocknung und Kühlung erforderliche Energieaufwand und die apparativen Erfordernisse den Einsatz dieser umweltfreundlichen Bindemittel unwirtschaftlich werden lassen.

Bei trockener Entkernung hat sich gezeigt, dass die Sandqualitäten nach einigen Umläufen durch zunehmenden Binderanteil und Einflüssen des Gussvorganges nicht mehr ausreichend sind.

Vor dem Hintergrund dieser Überlegungen hat sich der Erfinder das Ziel gesetzt, ein Verfahren zu entwickeln, das es ermöglicht, Kernsand wirtschaftlich zu regenerieren, der mit durch Feuchteentzug ausgehärteten anorganischen Bindemitteln versehen ist. Insbesondere soll ermöglicht werden, den Kernsand nach dem Abguss zu regenerieren, bevor sich der Kernsand abkühlen konnte.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale. Bei angegebenen Benennungsbereichen sollen auch innerhalb der genannten Grenzen liegende Werte als Grenzwerte offenbart und beliebig einsetzbar sein.

Erfindungsgemäß wird der mit anorganischem/anorganischen Bindemittel/n gebundene Kernsand nach einem Gießvorgang in noch temperiertem Zustand von dabei entstandenen Gussstücken trocken getrennt , trocken zerkleinert sowie der temperierte Kernsand in zwei Teilströme unterteilt. Der eine Teilstrom wird erfindungsgemäß zwischengepuffert und der andere Teilstrom regeneriert. Dazu hat es sich als günstig erwiesen, dass nach dem Teilungsvorgang der zu regenerierende Teilstrom einem Flüssigkeit enthaltenden Reaktor zugeführt und der eingebrachte Sand nass regeneriert wird, bis die Kornoberfläche ausreichend von Binderresten und Produkten des Gussvorganges gereinigt ist; anschließend wird dieser Teilstrom mit dem anderen Teilstrom vermischt. Dabei wird der zweite Teilstrom durch die Wärme des ersten Teilstroms erfindungsgemäß getrocknet.

Nach einem anderen Merkmal des erfindungsgemäßen Verfahrens wird der erste Teilstrom durch die Verdampfungswärme der Feuchtigkeit des zweiten Teilstroms gekühlt.

Im Rahmen der Erfindung liegt, dass der erste Teilstrom durch die Erwärmung des zweiten Teilstroms auf die Mischtemperatur der zusammengeführten Teilströme nach dem Abkühlen des zweiten Teilstroms geführt und der zweite Teilstrom durch dessen Einbringen in den Reaktor einer Nassregenerierung unterzogen wird. Zudem soll ein Reinigen der Kornoberfläche des eingebrachten Sandes von Bindemittelresten und Produkten des Gussvorgangs erfolgen, dies mittels einer Flüssigkeit, insbesondere durch Wasser.

Zur Unterstützung des Lösevorganges können dem Wasser Zusätze in geeigneter Menge beigegeben werden, beispielsweise Natronlauge bei Wasserglasbinder.

Der Reinigungsvorgang kann erfindungsgemäß mechanisch unterstützt werden, etwa durch Rührwerke, Schwingungen oder Ultraschallstrahler; die durch diese Stationen ausgelösten Vorgänge können auch kombiniert eingesetzt werden.

Die mit dem temperierten Sand in die Flüssigkeit eingebrachte Wärme steigert die Reinigungsintensität im Reaktor. Die Badtemperatur des Reaktors soll mittels einer Kühleinrichtung oder mit zugeführtem Frischwasser gesteuert werden.

Abgezogenes Wasser kann gekühlt sowie nach dem Entfernen der im Wasser gelösten Stoffe dem Reaktor als Frischwasser wieder zugeführt werden. Entstehende Schwaden werden abgeführt.

Als günstig hat es sich erwiesen, die Behandlung chargenweise oder kontinuierlich durchzuführen.

Die Menge des zur Nassregenerierung entnommenen Teil- oder Sandstromes soll mindestens so groß sein, dass sich nach der Vereinigung der beiden Teilströme nach der Nassregenerierung jenes Teilstromes eine für neue Abgüsse ausreichend hohe Sandqualität ergibt. Dabei wird die Menge des Teilstromes begrenzt durch den Wärmeinhalt der ersten Teilmenge, durch die -- wie beschrieben -- der nassregenerierte Teilstrom getrocknet werden soll.

Nach weiteren Merkmalen der Erfindung weist bei einer Sandtemperatur von etwa 200°C der zweite Teilstrom -- bei einer Feuchte von etwa 4% nach der Nassregenerierung -- einen Anteil von etwa 40% der gesamten Sandmenge auf. Auch soll zur Steigerung des zweiten Teilstromes diesem vor Zugabe zum ersten Teilstrom mittels Sieb, Zentrifuge od.dgl. Einrichtungen freies Wasser entzogen werden.

Insgesamt ergibt sich ein wirtschaftlich günstiges Regenerierverfahren für temperierte anorganisch gebundene Gießereisande.

Weitere Vorteile, Merkmale und Einzelheiten der Erfindung ergeben sich aus der nachfolgenden Beschreibung bevorzugter Ausführungsbeispiele sowie anhand der Zeichnung; darin zeigen
- Fig. 1, 4:: jeweils einen schematisierten Stammbaum zu einer Sandaufbereitung;
- Fig. 2, 5:: Verfahrensschritte zu einem Bereich des Stammbaumes der Fig. 1 bzw. der Fig. 4;
- Fig. 3:: weitere Verfahrensschritte in dem Bereich der Fig. 2.

Den Fig. 1 bis 3 der Zeichnung ist ein Verfahren zur Regenerierung kalter Sande zu entnehmen, die mit anorganischen Bindemitteln gebunden werden; die Regenerierung des Kernsandes erfolgt in mehreren Schritten:
- Trockene Trennung in Station A gebundenen Sandes (Bezugszeichen S) von Gussstücken (Bezugszeichen M).
- Trockenes Zerkleinern der stückigen Teile des Stromes S in Station B.
- Einen Siebvorgang zum Sieben des Sandes auf die gewünschte Korngröße (Station C).
- Das Entfernen von unerwünschten Feinteilen in Zone D.
- Das Teilen der Sandmenge im Bereich der Zone E in zwei Sand- oder Teilströme, deren einer als Sandstrom S₁ einem Zwischenlager zugeführt wird, wohingegen der andere Sandstrom S₂ zu regenerieren ist.
- Die Regenerierung des Sand- oder Teilstromes S₂ in Zone F.
- Das Zusammenführen und Vermischen der beiden Sand- oder Teilströme S₁, S₂ in Zone G.

Dabei soll die Menge des für die Regenerierung entnommenen Teilstromes S₂ so gewählt werden, dass sich nach dem Zusammenführen der beiden Sand- oder Teilströme S₁, S₂ im Dauerumlauf ausreichend gute Sandeigenschaften ergeben. Gegebenenfalls entstehende Sandverluste können mit Neusand ausgeglichen und die Regenerierwirkung kann unterstützt werden.

Der oben erwähnte Regeneriervorgang in Zone F enthält gemäß Fig. 2 die folgenden Teilschritte:
- F₁:: Das Einbringen des regenerierten Sandstromes S₂ in einen Reaktor mit Flüssigkeit.
- F₂:: Das Behandeln des eingebrachten Sandes über einen bestimmten Zeitraum, der es ermöglicht, die Kornoberfläche ausreichend von Binderresten und Produkten des Gussvorganges zu reinigen.
- F₃:: Das Abscheiden von freiem Wasser beispielsweise auf Schwingsieben oder in Siebtrommeln.
- F₄:: Das Trocknen des Sandes.

Was nun den Teilschritt F₂ anlangt, so erfolgt die Reinigung des eingebrachten Sandes in einer Flüssigkeit; als solche eignet sich Wasser. Zur Unterstützung des Lösevorganges können dem Wasser Zusätze in geeigneter Menge beigegeben werden, beispielsweise Natronlauge bei Wasserglasbinder. Dieser Reinigungsvorgang kann mechanisch beispielsweise durch Rührwerke, Schwingungen und Ultraschallstrahler unterstützt werden. Die Behandlung kann chargenweise oder kontinuierlich erfolgen.

Beim Trocknungsvorgang wird der Trocknungsgrad so gewählt, dass das Gemisch aus dem völlig trockenen Sand- oder Teilstrom S₁ des Zwischenlagers und dem nassregenerierten Sand- oder Teilstrom S₂ rieselfähig ist; so kann der aus beiden Sand- oder Teilströmen S₁, S₂ zusammengesetzte Sandstrom mit den üblichen Einrichtungen einer Gießerei gehandhabt werden.

Nach Fig. 3 werden für den oben beschriebenen Verfahrensschritt F₄ des Sandtrocknens, also die Behandlung der Sandkörner mit feuchten Oberflächen in einem Trocknungsreaktor mehrere Verfahren alternativ eingesetzt, bei denen sich die Sandkörner nicht oder nur sehr gering erwärmen; zum einen erfolgt ein Durchströmen mit getrockneter Kühlerluft im Fließbett oder im Flugstrom (Schritt F_{4.1}), zum anderen ein Durchströmen mit etwas erwärmter Luft mit geringer relativer Feuchte im Flugstrom oder Fließbett (Schritt F_{4.2}). Oder der Sand wird mit Körnern aus einem Stoff vermischt, der die Feuchte von der Sandkornoberfläche aufnimmt (Schritt F_{4.3}).

Der Sand wird mit Körnern aus einem Stoff vermischt, der die Feuchte von der Sandkornoberfläche aufnimmt. Die Körner bestehen beispielsweise aus porösen Stoffen mit einer großen inneren Oberfläche. Nach ausreichender Reaktionszeit, in der das Gemisch bewegt werden oder ruhen kann, werden die Sandkörner und die feuchtigkeitsaufnehmenden Körner getrennt, etwa dann mittels Siebung, wenn deren Abmessung größer ist als die der Sandkörner. So erfolgt das Trocknen ohne Erwärmung des Sandes. Der getrocknete Sand wird dem unbehandelten Sand- oder Teilstrom S₁ zugemischt. Die Restfeuchte verteilt sich so auf die Gesamtsandmenge.

Den Trocknungskörnern wird außerhalb des Sandkreislaufs die aufgenommene Feuchtigkeit entzogen.

Eine weitere beispielhaft gezeigte Möglichkeit, die Oberflächenfeuchte der Sandkörner ausreichend zu senken, besteht darin, die feuchten Sandkörner mit faserartigen Stoffen in Kontakt zu bringen. Die Fasern nehmen die Feuchtigkeit der Sandkörner auf und werden, wenn der Sand von den faserartigen Stoffen getrennt wurde, beispielsweise durch Auspressen, Luftspülung oder ähnliche Schritte soweit getrocknet, dass sie wieder Feuchtigkeit von Sandkörnern aufnehmen können.

Der Stammbaum der Fig. 4 verdeutlicht ein weiteres Verfahren, nämlich das Regenerieren des Kernsandes nach dem Abguss, bevor der Kernsand abgekühlt ist.

Dazu wird in Station A₁ der Sand Sₖ von den Gussstücken Mₗ getrennt sowie in Station B₁ zerkleinert. Dazu wird die gesamte noch temperierte Sandmenge in Zone E₁ in zwei Teilströme T₁, T₂ geteilt. Der erste Teilstrom T₁ des Sandes Sₖ wird in Zone K zwischengepuffert, der zweite Teilstrom T₂ wird in einem Reaktor NR nass regeneriert, in Zone Q dosiert und anschließend dem ersten Teilstrom T₁ in Zone G₁ wieder zugemischt.

Dadurch erfolgt zum einen die Trocknung der zweiten Teilmenge T₂ durch die Wärme der ersten Teilmenge T₁ und zum anderen ein Kühlen der ersten Teilmenge T₁ durch die Verdampfungswärme der Feuchtigkeit der zweiten Teilmenge T₂ sowie der Erwärmung des Sandes der zweiten Teilmenge T₂ auf die Mischtemperatur der zusammengeführten Teilmengen T₁, T₂ nach dem Abkühlen der zweiten Teilmenge T₂ durch den Regenerierprozess.

Nach der Vereinigung der beiden Teilmengen T₁, T₂ wird der Sand in Zone R auf Gebrauchstemperatur gekühlt.

Die Siebung und das Entfernen von Feinteilen, also eine Sichtung, kann vor der Trennung in zwei Teilströme T₁, T₂ im Bereich der Zone E₁ oder bevorzugt nach deren Vereinigung bzw. Kühlung erfolgen, wie die Fig. 4 mit den Stationen C₁ und Z andeutet.

Die Nassregenerierung des zweiten Teilstromes T₂ erfolgt gemäß Fig. 5 in folgenden Verfahrensschritten:
- NR 1:: Einbringen des Teilstromes T₂ in einen Reaktor mit Flüssigkeit.
- NR 2:: Behandeln des eingebrachten Sandes des Teilstroms T₂, bis dessen Kornoberfläche ausreichend von Bindemittelresten und Produkten vom Gussvorgang gereinigt ist.
- NR 2.1:: Die Reinigung des eingebrachten Sandes des Teilstroms T₂ erfolgt in einer Flüssigkeit.

Als Flüssigkeit in Zone NR 2.1 eignet sich beispielsweise Wasser. Zur Unterstützung des Lösevorganges können dem Wasser Zusätze in geeigneter Menge beigegeben werden, beispielsweise Natronlauge bei Wasserglasbinder.

Der Reinigungsvorgang kann mechanisch unterstützt werden, z.B. durch -- auch kombinierten -- Einsatz von Rührwerken, Schwingungen oder Ultraschallstrahlern.

Die dem temperierten Sand des Teilstroms T₂ in der Flüssigkeit eingebrachte Wärme steigert die Reinigungsintensität im Reaktor NR. Die Badtemperatur des Reaktors NR kann mittels einer Kühleinrichtung oder mit zugeführtem Frischwasser gesteuert werden.

Abgezogenes Wasser kann gekühlt werden. Nach dem Entfernen der im Wasser gelösten Stoffe kann es dem Reaktor NR als Frischwasser wieder zugeführt werden. Entstehende Schwaden werden abgeführt.

Die Behandlung erfolgt chargenweise oder kontinuierlich.

Die Menge des zur Nassregenerierung entnommenen Teilstromes T₂ soll mindestens so groß sein, dass sich nach der Vereinigung der beiden Teilströme T₁, T₂ bzw. nach der Nassregenerierung des Teilstroms T₂ eine für neue Abgüsse ausreichend hohe Sandqualität ergibt.

Die Menge des Teilstromes T₂ wird begrenzt durch den Wärmeinhalt der Menge des ersten Teilstroms T₁, durch die - - wie beschrieben -- der nassregenerierte Teilstrom T₂ getrocknet werden soll.

So kann beispielsweise bei einer Sandtemperatur von 200°C der Teilstrom T₂, der nach der Nassregenerierung eine Feuchte von 4% hat, einen Anteil von etwa 40% der gesamten Sandmenge haben.

Zur Steigerung der Teilstrommenge T₂ kann dem Teilstrom T₂ mittels eines Siebes, einer Zentrifuge o.ä. Einrichtungen freies Wasser entzogen werden, bevor der Teilstrom T₂ dem Teilstrom T₁ wieder zugegeben wird.

Sandverluste können mit Neusand ausgeglichen und so die Regenerierwirkung unterstützt werden.

## Patentansprüche

1. Verfahren zum Behandeln von Kernsand und Bindemittel enthaltenden Gießereiformstoffen,
**dadurch gekennzeichnet,**
**dass** der mit anorganischem/anorganischen Bindemittel/n gebundene Kernsand (Sₖ) nach einem Gießvorgang in noch temperiertem Zustand von dabei entstandenen Gussstücken (M₁) trocken getrennt, trocken zerkleinert sowie der temperierte Kernsand in zwei Teilströme (T₁, T₂) unterteilt wird (Station E₁).

2. Verfahren nach Anspruch 1, **dadurch gekennzeichnet, dass** nach dem Teilungsvorgang ein Teilstrom (T₁) zwischengepuffert wird.

3. Verfahren nach Anspruch 1 und 2, **dadurch gekennzeichnet, dass** nach dem Teilungsvorgang ein zu regenerierender Teilstrom (T₂) einem Flüssigkeit enthaltenden Reaktor (NR) zugeführt und der eingebrachte Sand nass regeneriert wird, bis die Kornoberfläche ausreichend von Binderresten und Produkten des Gussvorganges gereinigt ist, wonach dieser Teilstrom mit dem anderen Teilstrom (T₁) vermischt wird (Station G₁).

4. Verfahren nach Anspruch 3, **dadurch gekennzeichnet, dass** der zweite Teilstrom (T₂) durch die Wärme des ersten Teilstroms (T₁) getrocknet wird.

5. Verfahren nach Anspruch 3 oder 4, **dadurch gekennzeichnet, dass** der erste Teilstrom (T₁) durch die Verdampfungswärme der Feuchtigkeit des zweiten Teilstroms (T₂) gekühlt wird.

6. Verfahren nach einem der Ansprüche 3 bis 5, **dadurch gekennzeichnet, dass** der erste Teilstrom (T₁) durch die Erwärmung des zweiten Teilstroms (T₂) auf die Mischtemperatur der zusammengeführten Teilströme nach dem Abkühlen des zweiten Teilstroms durchgeführt wird.

7. Verfahren nach einem der Ansprüche 3 bis 6, **gekennzeichnet durch** eine Nassregenerierung des zweiten Teilstroms (T₂) **durch** dessen Einbringen in den Reaktor (NR).

8. Verfahren nach Anspruch 7, **gekennzeichnet durch** ein Reinigen der Kornoberfläche des eingebrachten Sandes von Bindemittelresten und Produkten des Gussvorgangs, wobei bevorzugt die Reinigung des eingebrachten Sandes mittels einer Flüssigkeit, insbesondere mit Wasser, durchgeführt wird sowie der Flüssigkeit zur Unterstützung des Lösevorganges insbesondere Zusätze beigegeben werden, beispielsweise Natronlauge bei Wasserglasbinder.

9. Verfahren nach Anspruch 7 oder 8, **dadurch gekennzeichnet, dass** für den Reinigungsvorgang zumindest ein Rührwerk und/oder Schwingungen und/oder Ultraschallstrahlen zur mechanischen Unterstützung eingesetzt werden.

10. Verfahren nach einem der Ansprüche 7 bis 9, **dadurch gekennzeichnet, dass** die Badtemperatur des Reaktors (NR) durch zumindest eine Kühleinrichtung und/oder durch zugeführtes Frischwasser gesteuert wird.

11. Verfahren nach einem der Ansprüche 1 bis 10, **dadurch gekennzeichnet, dass** bei einer Sandtemperatur von etwa 200°C der zweite Teilstrom (T₂) bei einer Feuchte von etwa 4% nach der Nassregenerierung einen Anteil von etwa 40% der gesamten Sandmenge aufweist.

12. Verfahren nach einem der Ansprüche 1 bis 11, **dadurch gekennzeichnet, dass** dem zweiten Teilstrom (T₂) vor Zugabe zum ersten Teilstrom (T₁) mittels Sieb, Zentrifuge od.dgl. Einrichtungen freies Wasser entzogen wird.
